# EUROPÄISCHE PATENTSCHRIFT

(11) **EP 0 072 493 B1**
(45) Veröffentlichungstag und Bekanntmachung des Hinweises auf die Patenterteilung: **06.02.1985**
(21) Anmeldenummer: 82107041.4
(22) Anmeldetag: 03.08.1982
(51) Int. Cl.: C14C 3/06

(54) **Chrom (III) enthaltendes Gerbsalz und Verfahren zu seiner Herstellung**
Tanning salt containing chromium (III), and method for its manufacture
Sel de tannage contenant de chrome (III) et procédé pour sa fabrication

(30) Priorität: 04.08.1981 AR 286338
(43) Veröffentlichungstag der Anmeldung: 23.02.1983
(73) Patentinhaber: Weyland, Siegfried, 1653 Villa Ballester Provincia de Buenos Aires (AR)
(72) Erfinder: Weyland, Siegfried, 1653 Villa Ballester Provincia de Buenos Aires (AR)
(74) Vertreter: Groening, Hans Wilhelm, Dipl.-Ing.

## Beschreibung

Bei bekannten Verfahren zum Gerben von Leder muss die zu verarbeitende Haut aufgrund von Faktoren, welche die Nebenvalenzbindungen von Chrom begünstigen, besonders präpariert sein, um diese Nebenvalenzbindungen zwischen dem Chrom und den Proteinen des Kollagens auszubilden.

Bekannte Gerbsalze benötigen relativ viel Chrom, das aus mineralischen Vorkommen nur noch in begrenztem Umfang zur Verfügung steht.

Ausserdem bildet sich bei den bekannten Gerbverfahren nach dem Gerben freie Säure, die neutralisiert werden muss.

Schliesslich enthalten die bei bekannten Gerbverfahren anfallenden Lösungen Bestandteile, wie Chromionen, die der Umwelt schaden können.

Aus der US-A Nr. 1727719 ist ein wasserlösliches mineralisches Gerbmittel bekannt, das z.B. eine Kombination aus Calciumchlorid und Chromoxychlorid enthalten kann. Entsprechend der Nomenklatur in der anorganischen Chemie, wie sie für diese aus dem Jahre 1929 stammende Druckschrift Gültigkeit hatte, ist unter dem Chromoxychlorid nach heutiger Nomenklatur ein Chromoxidchlorid der Formel CrOCI oder CrO₂Cl₂ zu verstehen.

Der Erfindung liegt die Aufgabe zugrunde, zum Gerben von Leder ein neues Gerbsalz bereitzustellen, das die Nachteile des Standes der Technik durch einen geringeren Chromverbrauch beim Gerben, durch das Vermeiden der Bildung von freier Säure nach dem Gerben sowie durch den Wegfall einer die Umwelt belastenden chromhaltigen Lösung nach dem Gerben überwindet.

Die Erfindung betrifft ein Gerbsalz zum Gerben von Leder, enthaltend dreiwertiges Chrom sowie Calciumchlorid. Das Gerbsalz ist dadurch gekennzeichnet, dass das Chrom in Form von Cr(OH)CI₂ vorliegt und zusätzlich Kupfersulfat anwesend ist, wobei das Gewichtsverhältnis von Kupfersulfat und Calciumchlorid 1 :5 beträgt.

Das Gerbsalz weist eine Basizität von 33,3% Schoriemmer auf.

Das Gerbsalz wird erfindungsgemäss dadurch hergestellt, dass man in einer sauren wässerigen Lösung eine Chrom(VI)verbindung zu einer Chrom(III)verbindung reduziert und anschliessend Kupfersulfat und Calciumchlorid im Gewichtsverhältnis 1:5 zugibt.

Gemäss einer besonderen Ausführungsform des Verfahrens wird als Chrom(VI)verbindung Natrium- oder Kaliumdichromat in einer wässerigen Lösung von Chlorwasserstoff im Verhältnis 2:3 eingesetzt, wobei das Dichromat in einer Konzentration von 20 bis 25 Gew.-% vorliegt.

Das erfindungsgemässe Gerbsalz enthält Kupfer(II) in Form von Kupfersulfat.

Das Gerbsalz liegt in flüssiger oder fester Form vor.

Mit Hilfe der Erfindung erfolgt das Gerben des Leders auf ganz andere Weise als bei den bekannten Verfahren. Während gemäss dem Stand der Technik, wie erwähnt, die Nebenvalenzbindungen des Chroms eine wesentliche Rolle spielen, ist bei der Anwendung des erfindungsgemässen Gerbsalzes die Affinität des Chroms zum Kollagen eine Funktion von Hauptvalenzbindungen durch die Bildung von Aminosalzen.

Diese Aktivierung beruht auf den katalytischen Wirkungen des Kupfersalzes bei der Bildung von Aminosalzen sowie des Calciumchlorids, das Kollagen dazu zu befähigen, beim Gerben mit Hauptvalenzen zu reagieren.

Mit Hilfe des erfindungsgemässen Gerbsalzes ist es möglich, mehr als 50% der bisher zum Gerben eingesetzten Chrommenge einzusparen. Dies ist deshalb von besonderer Bedeutung, weil die mineralischen Vorkommen dieses Metalls zur Neige gehen.

Im Gegensatz zu bekannten Gerbverfahren bildet sich bei der Verwendung des erfindungsgemässen Gerbsalzes nach dem Gerben keine freie Säure, die neutralisiert werden muss.

Ein weiterer technischer Vorteil bei der Anwendung des erfindungsgemässen Gerbsalzes besteht darin, dass die benutzten Gerbbrühen praktisch chromfrei sind, ohne dass hierfür eine spezielle Behandlung nötig ist. Deshalb können die beim Gerben anfallenden Abwässer ohne Gefahr für eine Vergiftung der Umwelt aus dem Gerbereibetrieb abgelassen werden.

Die mit dem erfindungsgemässen Gerbsalz gegerbten Leder haben eine ausgezeichnete Qualität und sind dem nach bekannten Gerbverfahren behandelten Leder völlig gleichwertig.

Beim erfindungsgemässen Verfahren kann zur Herstellung des gewünschten Chrom(III)salzes das Reduzieren der Chrom(VI)verbindung mit Hilfe von z.B. Zucker, Glukose oder Melasse in einem sauren Medium erfolgen.

### Beispiel:

Man löst 100,0 kg technisches Natriumdichromat in 100,0 kg siedendem Wasser und gibt 294,0 kg technische Salzsäure (31,2%) hinzu. Die erhaltene Lösung versetzt man mit einer wässerigen Lösung von 22,5 kg fester Glukose in 50,0 kg Wasser von 80° C.

Nach Beendigung der Reduktion werden dem Gemisch 2,0 kg Kupfer(II)sulfat und 10,0 kg Calciumchlorid zugegeben.

Man erhält auf diese Weise das erfindungsgemässe Gerbsalz.

## Patentansprüche

1. Gerbsalz zum Gerben von Leder, enthaltend dreiwertiges Chrom sowie Calciumchlorid, dadurch gekennzeichnet, dass das Chrom in Form von Cr(OH)CI₂ vorliegt und zusätzlich Kupfersulfat anwesend ist, wobei das Gewichtsverhältnis von Kupfersulfat und Calciumchlorid 1 :5 beträgt.

2. Verfahren zur Herstellung des Gerbsalzes nach Anspruch 1, dadurch gekennzeichnet, dass man in einer sauren wässerigen Lösung eine Chrom(VI)verbindung zu einer Chrom(III)verbindung reduziert und anschliessend Kupfersulfat und Calciumchlorid im Gewichtsverhältnis 1:5 zugibt.

3. Verfahren nach Anspruch 2, dadurch gekennzeichnet, dass man als Chrom(VI)verbindung Natrium- oder Kaliumdichromat in einer wässerigen Lösung von Chlorwasserstoff im Verhältnis von 2:3 einsetzt, wobei das Dichromat in einer Konzentration von 20 bis 25 Gew.-% vorliegt.

## Revendications

1. Sel de tannage pour le tannage du cuir, contenant du chrome trivalent ainsi que du chlorure de calcium, caractérisé en ce que le chrome se présente sous forme de Cr(OH)CI₂ et que, en outre, du sulfate de cuivre est présent, la proportion en poids du sulfate de cuivre et du chlorure de calcium étant de 1 :5.

2. Procédé pour la préparation du sel de tannage selon la revendication 1, caractérisé en ce qu'on réduit, dans une solution aqueuse acide un composé du chrome (VI) et un composé du chrome (III) et en ce qu'ensuite on ajoute du sulfate de cuivre et du chlorure de calcium dans une proportion en poids de 1 :5.

3. Procédé selon la revendication 2, caractérisé en ce qu'on introduit en tant que composé du chrome (VI) du bichromate de sodium ou de potassium dans une solution aqueuse de gaz chlorhydrique dans la proportion de 2:3, le bichromate étant présent en une concentration de 20 à 25% en poids.

## Claims

1. Tanning salt for the tanning of leather, containing trivalent chromium as well as calcium chloride, characterized in that chromium in form of Cr(OH)CI₂ and additionally copper sulfate are present with the weight ratio of copper sulfate and calcium chloride being 1:5.

2. Process for producing said tanning salt according to Claim 1, characterized in that in an acidic aqueous solution a chromium (VI) compound is reduced to a chromium (III) compound and that thereafter copper sulfate and calcium chloride in the weight ratio of 1:5 are added.

3. Process according to Claim 2, characterized in that sodium or potassium dichromate in an aqueous solution of hydrogen chloride in a ratio of 2:3 is used as chromium (VI) compound with the dichromate being present in a concentration of 20 to 25% by weight.
